# EUROPÄISCHE PATENTSCHRIFT

(11) **EP 1 372 872 B1**
(45) Veröffentlichungstag und Bekanntmachung des Hinweises auf die Patenterteilung: **02.07.2008**
(21) Anmeldenummer: 02719679.9
(22) Anmeldetag: 12.03.2002
(51) Int. Cl.: B05D 7/14

(54) **BESCHICHTETE ALUMINIUMHALBZEUGE UND/ODER -BAUTEILE UND VERFAHREN ZU IHRER HERSTELLUNG**
COATED RESHAPED ALUMINIUM SEMI-FINISHED PRODUCTS AND/OR COMPONENTS AND METHOD FOR THE PRODUCTION THEREOF
DEMI-PRODUITS ET/OU ELEMENTS EN ALUMINIUM FACONNES ET ENDUITS, ET PROCEDE DE FABRICATION ASSOCIE

(30) Priorität: 13.03.2001 DE 10112991
(43) Veröffentlichungstag der Anmeldung: 02.01.2004
(73) Patentinhaber: Leibniz-Institut für Polymerforschung Dresden e.V., 01069 Dresden (DE)
(72) Erfinder: LEHMANN, Dieter, 01640 Coswig (DE); GEDAN-SMOLKA, Michaela, 01990 Ortrand (DE)
(74) Vertreter: Rauschenbach, Marion
(86) Internationale Anmeldenummer: PCT/DE2002/000924
(87) Internationale Veröffentlichungsnummer: WO 2002/072285

(56) Entgegenhaltungen:
- EP-A- 0 497 560
- EP-A- 0 795 569
- DE-A- 10 027 265
- DE-A- 10 033 125
- JP-A- 7 166 125
- US-A- 3 871 896
- US-A- 4 032 678
- DATABASE WPI Section Ch, Week 199730 Derwent Publications Ltd., London, GB; Class A82, AN 1997-327615 XP002226901 & JP 09 131568 A (HONDA MOTOR CO LTD), 20. Mai 1997 (1997-05-20)

## Beschreibung

Die Erfindung bezieht sich auf die Gebiete der Chemie, des Maschinenbaus und der Werkstofftechnik und betrifft beschichtete umgeformte Aluminiumhalbzeuge und/oder -bauteile, die mit einem zweistufig härtbaren/vernetzbaren Beschichtungsmittel für eine umformstabile Beschichtung beschichtet sind und ein Verfahren zu ihrer Herstellung.

Um Lackschichtsysteme auf Aluminium-Halbzeugen (Blechen) applizieren und mit den heute geforderten Eigenschaften, wie hohe Kratzfestigkeit, hoher Glanzgrad, Umweltverträglichkeit und hoher Ausnutzungsgrad realisieren zu können, werden die kommerziell eingesetzten Pulverlacksysteme bei Temperaturen zwischen 160 bis 220°C industriell eingebrannt. Dies hat zur Folge, dass sich der Grundwerkstoff Aluminium bei diesen Temperaturbereichen über Nachkristallisation verfestigt bzw. stark versprödet und für eine weitere umformtechnische Bearbeitung nicht mehr geeignet ist.

In DE 198 56 878 / WO 00/34355 werden härtbare uretdiongruppenhaltige Massen beschrieben, die in Zweistufenreaktionen gehärtet werden können. Die erste Stufe läuft vorzugsweise über eine Allophanatbildung kleiner 160°C ab. Ab Temperaturen größer 170°C entstehen unter Urethanbindungen unter Ausbildung des vernetzten Endzustandes.
In DE 198 56 877 / WO 00/34391 werden "härtbare Massen", vorzugsweise eingesetzt zur Herstellung von Pulverlacken und deren Verfahren zur Herstellung und Verarbeitung beschrieben, die gezielt für Mehrstufenreaktionen und vorzugsweise für Zweistufenreaktionen eingesetzt werden. Diese Massen härten in Mehrstufenreaktionen aus, wobei die erste Stufe bei niedrigen Temperaturen katalysiert abläuft.
Nachteilig bei den bekannten Beschichtungen ist, dass im wesentlichen keine umformstabile Beschichtung erreicht werden kann.

Die Aufgabe der Erfindung besteht darin, beschichtete umgeformte Aluminiumhalbzeuge und/oder -bauteile anzugeben und herzustellen, die als Halbzeuge noch umformbar sind und dabei eine geschlossene Beschichtung erhalten bleibt und bei höheren Temperaturen ausgehärtet werden, so dass am Ende ebenfalls eine geschlossene Beschichtung erhalten wird.

Die Aufgabe wird durch die in den Ansprüchen angegebene Erfindung gelöst. Weiterbildungen sind Gegenstand der Unteransprüche.

Die erfindungsgemäßen beschichteten umformbaren Aluminiumhalbzeuge und/oder -bauteile sind mit einem mindestens zweistufig härtbaren/vernetzbaren Beschichtungsmittel in Form einer Schmelzebeschichtungsmasse oder als Pulverlack oder als Lackdispersion oder als Lösemittelsystem beschichtet und höchstens teilgehärtet/teilvernetzt. Dabei ist der ausgebildete Beschichtungsfilm elastisch und liegt während nachfolgender Umformprozesse im wesentlichen als geschlossener Beschichtungsfilm vor.
Die weiterhin erfindungsgemäßen beschichteten Aluminiumhalbzeuge und/oder - bauteile sind mit mindestens einem, in mindestens einer zweiten Reaktionsstufe nach einem Umformprozess, im wesentlichen ausgehärteten/vernetzten Beschichtungsfilm versehen, wobei die Aushärtung/Vernetzung unter den Bedingungen der Nachkristallisation der Aluminium(legierung) erfolgt ist.
Vorteilhafterweise liegen die beschichteten umformbaren Aluminiumhalbzeuge und/oder -bauteile in Form von Aluminiumfeinblech(en) oder Aluminiumrohr(en) oder Aluminiumsandwichhalbzeug(en) in Blech- oder Rohrform aus umformbaren Aluminium(legierungen) vor, die bei Temperaturen kleiner 150°C umformbar sind.
Weiterhin vorteilhafterweise sind die beschichteten umformbaren Aluminiumhalbzeuge und/oder -bauteile vollständig oder teilweise oder einseitig oder innen oder außen mit dem Beschichtungsfilm beschichtet.
Es ist auch vorteilhaft, dass die beschichteten umformbaren Aluminiumhalbzeuge und/oder -bauteile mit mindestens einer weiteren Schicht versehen sind.
Ebenfalls vorteilhaft ist es, wenn bei den beschichteten umformbaren Aluminiumhalbzeugen und/oder -bauteilen die Haftung durch adhäsive Wechselwirkungen und/oder durch chemische, vorzugsweise kovalente Bindungen erreicht ist.

Ferner ist vorteilhaft, wenn bei den beschichteten umformbaren Aluminiumhalbzeugen und/oder -bauteilen mindestens das eine Beschichtungsmittel aus einem Bindemittelsystem besteht, welches aus einer oder mehreren Harz- und Härterkomponente(n) mit oder ohne Additive(n) und/oder Katalysatore(n) zusammengesetzt ist.
Bei dem erfindungsgemäßen Verfahren zur Herstellung von beschichteten umformbaren Aluminiumhalbzeugen und/oder -bauteilen werden Aluminiumhalbzeuge in Form von Aluminiumfeinblech oder Aluminiumsandwichbauteilen oder Aluminiumrohr aus umformbarem Aluminium(legierung) und/oder Aluminiumbauteile mit mindestens einem Beschichtungsmittel in Form von Schmelzebeschichtungsmasse oder Pulverlack oder Lackdispersion oder Lösemittelsystem beschichtet. Die Schicht(en) werden in einer ersten Stufe verfilmt und teilgehärtet/teilvernetzt und in einer mindestens zweiten Stufe während und/oder nach mindestens einem Umformprozess im wesentlichen ausgehärtet/vernetzt.
Vorteilhafterweise wird die erste Stufe zur Verfilmung und Teilhärtung/Teilvernetzung bei Temperaturen ≤ 150°C durchgeführt.
Ebenfalls vorteilhafterweise wird zur Erhaltung der Umformbarkeit der Aluminiumhalbzeuge und/oder -bauteile nach der ersten Stufe zur Verfilmung und Teilhärtung/Teilvernetzung der Schicht ein Temperatur/Zeit-Regime eingestellt.
Ferner ist vorteilhaft, dass die Teilhärtung/Teilvernetzung thermisch und/oder photochemisch und/oder strahlenchemisch durchgeführt wird.
Es ist auch vorteilhaft, wenn die zweite Stufe zur Aushärtung/Vernetzung bei Temperaturen > 130°C durchgeführt wird.
Weiterhin vorteilhaft ist, dass die zweite Stufe zur Aushärtung/Vernetzung während und/oder nach mindestens einem Umformprozess unter den Bedingungen der Nachkristallisation der Aluminium(legierung) durchgeführt wird.
Es ist auch von Vorteil, dass die beschichteten umgeformten Aluminiumhalbzeuge und/oder -bauteile mit mindestens einer weiteren Schicht beschichtet werden und in der mindestens zweiten Stufe verfilmt und gemeinsam mit der ersten (Lack-)Schicht ausgehärtet/vernetzt werden.

Das Wesen der Erfindung besteht in der Herstellung von beschichteten umgeformten Aluminiumhalbzeugen und -bauteilen, die nach der Aluminiumhalbzeugherstellung beschichtet werden und in einem thermischen Prozess verfilmt und teilgehärtei/teilvernetzt werden. Die Teilhärtung/Teilvernetzung der Schicht beispielsweise thermisch und strahlenchemisch oder nur thermisch weist eine solche mechanische Stabilität auf, dass diese Halbzeuge problemlos zwischengelagert und zu einem späteren Zeitpunkt weiterverarbeitet werden können. Zur Erhaltung der Umformbarkeit der Aluminiumhalbzeuge und -bauteile muss ein entsprechendes Temperatur/Zeit-Regime in der ersten Stufe der Verfilmung und Teilhärtung/Teilvernetzung eingehalten werden. Dabei gilt, dass bei höheren Temperaturen kürzere Reaktionszeiten zu wählen sind. Bei niedrigen Temperaturen kann beispielsweise die Teilhärtung/Teilvernetzung strahlenchemisch durchgeführt werden.
Die Elastizität der teilgehärteten/teilvernetzten (Lack-)Schicht wird durch Kriterien einstellbar - erstens durch die Zusammensetzung des Bindemittelsystems und zweitens durch den Grad der Teilhärtung/Teilvernetzung, der über DSC-Messungen bestimmt werden kann. Bezüglich der Zusammensetzung des Bindemittelsystems können insbesondere elastische Strukturelemente in der Harzkomponente integriert sein. Der ausgebildete (Lack-)Film liegt dadurch während oder nach dem Umformprozess als geschlossener (Lack-)Film vor, wodurch insbesondere zusätzliche Verfahrensschritte entfallen können.
Nach dem Umformprozess können weitere Schichten, beispielsweise Top-Coats, Deck- oder Farbschichten oder Gleitschichten aufgebracht werden, die auch in der zweiten Stufe bei Temperaturen größer 130°C ausgehärtet/vernetzt werden können. Mit der Aushärtung/Vernetzung der Schicht(en) unter den Bedingungen der Nachkristallisation der Aluminium(legierung) wird die Steifigkeit des Bauteils erreicht.
Die Haftung zwischen den umformbaren Aluminiumhalbzeugen und -bauteilen und der Schicht und zwischen den Schichten wird vorteilhafterweise neben der adhäsiven Wechselwirkung durch chemische Bindungen erreicht. Eine weiter verbesserte Haftung wird durch Ausbildung kovalenter Bindungen erreicht. Durch die Teilhärtung/Teilvernetzung einer Schicht bleiben an der Oberfläche funktionelle und/oder reaktive Gruppen erhalten, die mit den funktionelle und/oder reaktiven Gruppen einer weiteren Schicht eine kovalente Bindung eingehen.

Im nachfolgenden wird die Erfindung an mehreren Ausführungsbeispielen näher erläutert.

### Beispiele

In einem Laborkneter werden die Verbindungen (A) und (B) bei einer Massetemperatur von 90°C homogenisiert. Zu dieser Masse werden nacheinander die Verbindungen (E), (D) und (C) zugegeben.
Die Zusammensetzungen der Beispielmischungen sind in Tabelle 1 angegeben. Die homogenisierten Massen werden durch Einbringen in flüssigen Stickstoff abgeschreckt. Diese Massen werden in einer (Labor-)Mahlanlage mit Sichtereinrichtung zu einem Beschichtungspulver weiterverarbeitet.

**Tabelle 1: Zusammensetzung der Beispielmischungen***

| **Komponenten/Beispiel** | **1 (Vergleich)** | **2** | **3** | **4** |
|---|---|---|---|---|
| (A) | 75,7 | 74,7 | 74,7 | 74,1 |
| Hydroxylterminierter Polyester | | | | |
| (B) | 24,3 | 24,3 | 24,3 | 24,3 |
| Uretdiongruppen enthaltende Polyadditionsverbindung | | | | |
| (C) | - | 1,0 | - | - |
| Dibutylzinndibutylat | | | | |
| (D) | - | - | 1,0 | 1,0 |
| Zinkacetylacetonat | | | | |
| (E) | - | | | 0,6 |
| Acronal 4F | | | | |

| | | | | |
|---|---|---|---|---|
| * alle Angaben sind in Gew.-% | | | | |

Das Beschichtungspulver wird auf ein Aluminiumfeinblech mittels Pulverlackierung aufgebracht und in einem Umluftofen bei 140°C, 15 Minuten verfilmt und teilgehärtet/teilvernetzt. Es wurde über DSC-Messungen festgestellt, dass unter isothermen Messbedingungen keine weiteren Reaktionen vom Uretdion zum Allophanat nachweisbar sind.
Über Tiefziehen wird das beschichtete Aluminiumfeinblech zu einem Becher als Modellbauteil bei Raumtemperatur umgeformt. Dabei traten keine Rissbildungen bzw. Schichtschädigungen auf und es lag ein geschlossener Beschichtungsfilm vor.

Nach Aufbringen eines Pulverklarlackes als Top-Coat wird dieses Modellbauteil im Umluftofen bei 170°C in 20 Minuten ausgehärtet/vernetzt. Gleichzeitig erhöhte sich die Steifigkeit des Bauteils durch Nachkristallisation.
Die Charakterisierung des Vernetzungsgrades der Lackschichten erfolgt mittels Differential Scanning Calorimetrie (DSC). Im dynamischen DSC-Scan von 40 bis 220°C bei einer Aufheizgeschwindigkeit von 10 K/min wurde kein Reaktionspeak mehr festgestellt. Die Ergebnisse sind in Tabelle 2 angegeben.

**Tabelle 2: Ergebnisse der thermischen Untersuchungen**

| **Beispiel** | **1 (Vergleich)** | **2** | **3** | **4** |
|---|---|---|---|---|
| **Beginn der Reaktion** | 184 | 132 | 130 | 125 |
| **Tₒₙₛₑₜ(°C)** | | | | |
| **Reaktionsmaximum** | 212 | 161 | 143 | 141 |
| **Tₘₐₓ(°C)** | | | | |

Beispiel 1 in den Tabellen ist das Vergleichsbeispiel analog zu kommerziellen Beschichtungsmitteln, in dem nach der Beschichtung und Teilhärtung/Teilvernetzung das Aluminiumhalbzeug nicht mehr umformbar ist.

## Patentansprüche

1. Beschichtete umformbare Aluminiumhalbzeuge und/oder -bauteile, die mit einem mindestens zweistufig härtbaren/vernetzbaren Beschichtungsmittel in Form einer Schmelzebeschichtungsmasse oder als Pulverlack oder als Lackdispersion oder als Lösemittelsystem beschichtet und bei Temperaturen < 150 °C höchstens teilgehärtet/teilvernetzt sind, und der ausgebildete Beschichtungsfilm elastisch ist und während nachfolgender Umformprozesse im Wesentlichen als geschlossener Beschichtungsfilm vorliegt und in einer zweiten Reaktionsstufe nach einem Umformprozess, im Wesentlichen als ausgehärteter/vernetzter Beschichtungsfilm vorliegt, wobei die Aushärtung/Vernetzung unter den Bedingungen der Nachkristallisation der Aluminium(legierung) erfolgt ist.

2. Beschichtete umformbare Aluminiumhalbzeuge und/oder -bauteile nach Anspruch 1, die in Form von Aluminiumfeinblech(en) oder Aluminiumrohr(en) oder Aluminiumsandwichhalbzeug(en) in Blech- oder Rohrform aus umformbaren Aluminium(legierungen) vorliegen, die bei Temperaturen kleiner 150 °C umformbar sind.

3. Beschichtete umformbare Aluminiumhalbzeuge und/oder -bauteile nach Anspruch 1, die vollständig oder teilweise oder einseitig oder innen oder außen mit dem Beschichtungsfilm beschichtet sind.

4. Beschichtete umformbare Aluminiumhalbzeuge und/oder -bauteile nach Anspruch 1, bei denen die beschichteten Aluminiumhalbzeuge und/oder -bauteile mit mindestens einer weiteren Schicht versehen sind.

5. Beschichtete umformbare Aluminiumhalbzeuge und/oder -bauteile nach Anspruch 1, bei denen die Haftung durch adhäsive Wechselwirkungen und/oder durch chemische, vorzugsweise kovalente Bindungen erreicht ist.

6. Beschichtete umformbare Aluminiumhalbzeuge und/oder -bauteile nach Anspruch 1, bei denen mindestens das eine Beschichtungsmittel aus einem Bindemittelsystem besteht, welches aus einer oder mehreren Harz- und Härterkomponente(n) mit oder ohne Additive(n) und/oder Katalysatore(n) zusammengesetzt ist.

7. Verfahren zur Herstellung von beschichteten umformbaren Aluminiumhalbzeugen und/oder -bauteilen nach Anspruch 1, bei dem Aluminiumhalbzeuge in Form von Aluminiumfeinblech oder Aluminiumsandwichbauteilen oder Aluminiumrohr aus umformbarem Aluminium(legierung) und/oder Aluminiumbauteile mit mindestens einem mindestens zweistufig härtbaren/vernetzbaren Beschichtungsmittel in Form von Schmelzebeschichtungsmasse oder Pulverlack oder Lackdispersion oder Lösemittelsystem beschichtet werden, und die Schicht(en) in einer ersten Stufe bei Temperaturen < 150 °C verfilmt und teilgehärtet/teilvernetzt werden und in einer mindestens zweiten Stufe während und/oder nach mindestens einem Umformprozess im Wesentlichen unter den Bedingungen der Nachkristallisation der Aluminium(legierung) ausgehärtet/vernetzt werden.

8. Verfahren nach Anspruch 7, bei dem zur Erhaltung der Umformbarkeit der Aluminiumhalbzeuge und/oder -bauteile nach der ersten Stufe zur Verfilmung und Teilhärtung/Teilvernetzung der Schicht ein Temperatur/Zeit-Regime eingestellt wird.

9. Verfahren nach Anspruch 7, bei dem die Teilhärtung/Teilvernetzung thermisch und/oder photochemisch und/oder strahlenchemisch durchgeführt wird.

10. Verfahren nach Anspruch 7, bei dem die zweite Stufe zur Aushärtung/Vernetzung bei Temperaturen > 130 °C durchgeführt wird.

11. Verfahren nach Anspruch 7, bei dem die beschichteten umgeformten Aluminiumhalbzeuge und/oder -bauteile mit mindestens einer weiteren Schicht beschichtet werden und in der mindestens zweiten Stufe verfilmt und gemeinsam mit der ersten (Lack-)Schicht ausgehärtet/vernetzt werden.

## Claims

1. Coated reshapable aluminium semi-finished products and/or components coated with an at least two-stagedly curable/crosslinkable coating in the form of a melt coating mass or as a powder coating or as a lacquer dispersion or as a solvent system and at most partially cured/crosslinked at temperatures < 150°C, and the coating film formed is elastic and is present essentially as an uninterrupted coating film during subsequent reshaping operations and essentially as a fully cured/crosslinked coating film in a second reaction stage after a reshaping operation, the curing/crosslinking having taken place under the conditions of the post-crystallization of the aluminium (alloy).

2. Coated reshapable aluminium semi-finished products and/or components according to Claim 1 in the form of thin aluminium sheet(s) or aluminium pipe(s) or aluminium sandwich semi-finished product(s) in sheet or pipe form made of reshapable aluminium (alloys), which are reshapable at temperatures less than 150°C.

3. Coated reshapable aluminium semi-finished products and/or components according to Claim 1, coated with the coating film completely or partially or on one side or on the inside or on the outside.

4. Coated reshapable aluminium semi-finished products and/or components according to Claim 1 wherein the coated aluminium semi-finished products and/or components are provided with at least one further layer.

5. Coated reshapable aluminium semi-finished products and/or components according to Claim 1 wherein the adhesion is obtained through adhesive interactions and/or through chemical, preferably covalent, bonds.

6. Coated reshapable aluminium semi-finished products and/or components according to Claim 1 wherein at least the one coating consists of a binder system composed of one or more resin and curative components with or without additive(s) and/or catalyst(s).

7. Method for the production of coated reshapable aluminium semi-finished products and/or components according to Claim 1 wherein aluminium semi-finished products in the form of thin aluminium sheet or aluminium sandwich components or aluminium pipe made of reshapable aluminium (alloy) and/or aluminium components are coated with at least one at least two-stagedly curable/crosslinkable coating in the form of melt coating mass or powder coating or lacquer dispersion or solvent system and the layer(s) are filmed and partially cured/crosslinked in a first stage at temperatures < 150°C and fully cured/crosslinked in an at least second stage during and/or after at least one reshaping operation essentially under the conditions of the post-crystallization of the aluminium (alloy).

8. Method according to Claim 7, wherein to maintain the reshapability of the aluminium semi-finished products and/or components after the first stage of filming and partial curing/crosslinking of the layer a temperature/time regime is set.

9. Method according to Claim 7 wherein the partial curing/crosslinking is carried out thermally and/or photochemically and/or radiation chemically.

10. Method according to Claim 7 wherein the second stage of full curing/crosslinking is carried out at temperatures > 130°C.

11. Method according to Claim 7 wherein the coated reshaped aluminium semi-finished products and/or components are coated with at least one further layer and in the at least second stage are filmed and fully cured/crosslinked conjointly with the first (lacquer) layer.

## Revendications

1. Ebauches et/ou composants en aluminium, façonnables et revêtus, revêtus par un agent de revêtement durcissable et/ou réticulable en au moins deux étapes et présentant la forme d'une pâte de revêtement fondue, d'un vernis en poudre, d'une dispersion de vernis ou d'un système à solvant et durci et/ou réticulé à une température d'au plus 150°C, le film de revêtement ainsi formé étant élastique, présentant la forme d'un film de revêtement essentiellement fermé pendant les opérations de façonnage ultérieures et présentant essentiellement la forme d'un film de revêtement durci et/ou réticulé dans une deuxième étape de réaction réalisée après une opération de façonnage, le durcissement et/ou la réticulation étant réalisés dans les conditions de cristallisation finale de l'aluminium ou de l'alliage d'aluminium.

2. Ebauches et/ou composants en aluminium, façonnables et revêtus selon la revendication 1, qui présentent la forme de minces tôles d'aluminium, de tubes d'aluminium ou d'ébauches en sandwich d'aluminium sous forme de tôles ou de tubes en alliages d'aluminium ou en aluminium façonnables aptes à être façonnés à une température inférieure à 150°C.

3. Ebauches et/ou composants en aluminium, façonnables et revêtus selon la revendication 1, revêtus complètement, en partie, sur une face, à l'intérieur ou à l'extérieur par le film de revêtement.

4. Ebauches et/ou composants en aluminium, façonnables et revêtus selon la revendication 1, dans lesquels les ébauches et/ou composants revêtus en aluminium sont dotés d'au moins une autre couche.

5. Ebauches et/ou composants en aluminium, façonnables et revêtus selon la revendication 1, dans lesquels l'adhérence est obtenue par des interactions adhésives et/ou par des liaisons chimiques, de préférence covalentes.

6. Ebauches et/ou composants en aluminium, façonnables et revêtus selon la revendication 1, dans lesquels au moins l'un des agents de revêtement est constitué d'un système de liant constitué d'un ou plusieurs composants de résine ou de durcisseur avec ou sans additifs et/ou catalyseurs.

7. Procédé de fabrication d'ébauches et/ou composants en aluminium, façonnables et revêtus selon la revendication 1, qui présentent la forme de minces tôles d'aluminium, composants en sandwich d'aluminium ou de tubes d'aluminium en alliage d'aluminium ou en aluminium façonnables revêtus par un agent de revêtement durcissable et/ou réticulable en au moins deux étapes et présentant la forme d'une pâte de revêtement fondue, d'un vernis en poudre, d'une dispersion de vernis ou d'un système à solvant, la ou les couches étant dans une première étape transformées en film et partiellement durcies et/ou partiellement réticulées à une température < 150°C et étant durcies et/ou réticulées dans au moins une deuxième étape réalisée pendant et/ou après au moins une opération de façonnage essentiellement dans les conditions de cristallisation finale de l'aluminium ou de l'alliage d'aluminium.

8. Procédé selon la revendication 7, dans lequel pour obtenir la déformabilité des ébauches et/ou composants en aluminium, un régime de température en fonction du temps est établi après la première étape pour transformer la couche en film et lui permettre de durcir et/ou de réticuler partiellement.

9. Procédé selon la revendication 7, dans lequel le durcissement partiel et/ou la réticulation partielle sont réalisés par voie thermique, photochimique et/ou chimique sous l'action d'un rayonnement.

10. Procédé selon la revendication 7, dans lequel la deuxième étape de durcissement et/ou de réticulation est réalisée à une température > 130°C.

11. Procédé selon la revendication 7, dans lequel les ébauches et/ou composants d'aluminium façonnés et revêtus sont revêtus d'au moins une autre couche qui est transformée en film dans la ou les deuxièmes étapes et durcie et/ou réticulée en même temps que la première couche (de vernis).
